# FASCICULE DE BREVET EUROPEEN

(11) **EP 0 370 838 B1**
(45) Date de publication et mention de la délivrance du brevet: **20.07.1994**
(21) Numéro de dépôt: 89402753.1
(22) Date de dépôt: 05.10.1989
(51) Int. Cl.: C23C 28/02, C23C 30/00

(54) **Procédé de protection de surface de pièces métalliques contre la corrosion à température élevée, et pièce traitée par ce procédé**
Verfahren zum Schutz der Oberflächen von Metallteilen gegen Hochtemperaturkorrosion sowie dadurch behandeltes Teil
Process for the surface protection of metallic articles against high-temperature corrosion, and article treated by this process

(30) Priorité: 26.10.1988 FR 8813991
(43) Date de publication de la demande: 30.05.1990
(73) Titulaire: Office National d'Etudes et de Recherches Aérospatiales (O.N.E.R.A.), 92320 Châtillon-sous-Bagneux (FR)
(72) Inventeur: Alperine, Serge, F-75004 Paris (FR); Josso, Pierre, F-92130 Issy les Moulineaux (FR)
(74) Mandataire: Netter, André

(56) Documents cités:
- EP-A- 0 183 852
- DE-A- 1 955 203
- FR-A- 2 072 284
- US-A- 3 979 273
- Transactions of the ASME, Vol. 110, janvier 1988, pp 142-149

## Description

L'invention concerne la protection contre la corrosion à température élevée des matériaux métalliques, et plus particulièrement des matériaux à base de nickel, de cobalt et/ou de fer, y compris les aciers.

L'invention vise plus particulièrement les superalliages, notamment à base de nickel, utilisés pour la fabrication des parties chaudes de turbomachine, par exemple les aubes de turbine fixes ou mobiles et les distributeurs, qui doivent posséder une excellente résistance à l'oxydation et à la corrosion à haute température, notamment en présence de sulfate de sodium fondu provenant des embruns et des impuretés soufrées contenues dans le carburant.

Un procédé de protection connu à cet effet consiste à former, par dépôt et/ou diffusion à la surface du substrat à protéger, une couche contenant un aluminiure de nickel, de cobalt et/ou de fer, par un traitement comportant la mise en contact de la pièce à traiter avec une matière d'apport contenant de l'aluminium.

Un tel traitement de dépôt, connu dans la technique sous la dénomination d'aluminisation basse activité ou chromaluminisation, est décrit en détail dans le brevet FR-A-1 490 744. Dans ce traitement connu, la matière d'apport comprend un alliage à base de chrome comportant de l'aluminium dans une proportion en poids de 5 à 25 % et, éventuellement, du silicium dans une proportion en poids de 3 à 10 %, et les pièces à traiter sont mises en contact avec la matière d'apport finement divisée, sous une atmosphère hydrogénée, à une température comprise entre 750 et 1200°C.

Pour améliorer l'efficacité du traitement d'aluminisation, il a été proposé de le faire précéder d'un traitement de prédépôt comportant le dépôt et/ou la diffusion à la surface du substrat d'au moins un métal de la mine du platine, le traitement d'aluminisation pouvant être soit l'aluminisation basse activité déjà citée, soit une variante de celle-ci appelée aluminisation haute activité, soit un autre type de traitement, par exemple une aluminisation en phase vapeur telle que celle désignée sous la référence RT22 par la Société Chromalloy. L'aluminisation haute activité diffère de l'aluminisation basse activité décrite ci-dessus en ce que la partie métallique de la matière d'apport est composée en poids de 55 à 70 % d'aluminium et 45 à 30 % de chrome, en ce que la température du traitement est située entre 650 et 750°C, et de préférence égale à 700°C environ, sa durée étant comprise entre 7 et 8 heures et de préférence égale à 7 heures 30 environ. Ce dépôt haute activité est suivi d'un traitement de post-diffusion sous atmosphère non oxydante (argon ou hydrogène) dont la durée et la température varient selon le substrat.

Un tel procédé est décrit par exemple dans les brevets FR-A-2 071 753, FR-A-2 072 284, FR-A-2 333 055, GB-A-2 129 017, US-A-3 677 789, US-A-3 819 338, US-A-4 439 470 et US-A-3 692 554.

Dans certains cas, un prédépôt de nickel ou de chrome précède le prédépôt de métal de la mine du platine ou accompagne le traitement d'aluminisation.

Le métal de la mine du platine le plus couramment utilisé lors du traitement de prédépôt est le platine lui-même qui permet une amélioration sensible de la protection apportée par le traitement d'aluminisation. Mais le platine présente l'inconvénient d'être très coûteux.

D'autres métaux de la mine du platine sont mentionnés dans les documents antérieurs cités ci-dessus, parmi lesquels le palladium, dont le prix est environ quatre fois moins élevé que celui du platine. Le Demandeur a donc tenté d'utiliser le palladium en remplacement du platine, mais s'est heurté à de grandes difficultés. Il a été constaté que des échantillons de superalliage à base de nickel soumis à un traitement de prédépôt de palladium pur et à un traitement d'aluminisation haute activité ou basse activité présentent de nombreuses cloques, conduisant à une mauvaise résistance à la corrosion à chaud ainsi qu'à une fragilisation du revêtement. Le Demandeur a déterminé que ces cloques sont à attribuer à la présence dans la couche de palladium d'une quantité importante d'hydrogène occlus, dissous dans le prédépôt au cours de l'élaboration du revêtement, la solubilité de l'hydrogène dans le palladium étant très élevée.

Le but de l'invention est d'obtenir un revêtement d'aluminiure modifié par un prédépôt contenant du palladium, en évitant l'occlusion d'hydrogène ou de tout autre gaz susceptible de provoquer le phénomène de cloquage.

L'invention vise un procédé de protection de surface d'un substrat métallique à base de nickel, de cobalt et/ou de fer, comprenant un traitement de prédépôt suivi d'un traitement de dépôt, le traitement de dépôt comportant le dépôt et/ou la diffusion d'aluminium à la surface du substrat prétraité et le traitement de prédépôt comportant une ou plusieurs phases successives au cours desquelles on apporte de la matière qu'on dépose et/ou qu'on fait diffuser à la surface du substrat, la composition de la matière d'apport pouvant être différente d'une phase à l'autre et ladite matière d'apport contenant, lors d'une phase au moins, du palladium, caractérisé en ce que le palladium est le seul métal de la mine du platine présent dans la matière d'apport et que celle-ci contient, lors de toute phase pour laquelle elle contient du palladium et/ou d'au moins une phase ultérieure du traitement de prédépôt, au moins un métal de barrage choisi parmi le nickel, le cobalt et le chrome.

Lors du traitement de dépôt, on peut notamment mettre en contact le substrat prétraité avec une matière d'apport contenant de l'aluminium et du chrome. Un tel traitement de dépôt est, par exemple, une aluminisation haute activité ou basse activité telle que définie plus haut.

Au moins une phase du traitement de prédépôt peut comprendre une opération de dépôt de matière d'apport à basse température suivie d'une opération de diffusion à température élevée sous vide, cette opération de diffusion étant effectuée, de préférence, à une température d'environ 850°C sous une pression d'air au plus égale à 1,3 mPa (10⁻⁵ torr).

Selon un mode de réalisation de l'invention, au moins une phase du traitement de prédépôt comprend le dépôt et/ou la diffusion d'un alliage de palladium et d'au moins un métal de barrage. Le traitement de prédépôt peut alors comporter une seule phase d'apport de matière.

Selon un autre mode de réalisation, dans une première phase du traitement de prédépôt, la matière d'apport est formée essentiellement de palladium, et dans une seconde phase postérieure à la première, la matière d'apport est formée essentiellement d'au moins un métal de barrage. Les termes "première phase" et "seconde phase" ne se réfèrent pas ici à la position absolue des phases dans le déroulement du traitement de prédépôt mais servent simplement à identifier l'une par rapport à l'autre les deux phases considérées. Les première et seconde phases peuvent alors se suivre directement et constituer, par exemple, les deux seules phases d'apport de matière du traitement de prédépôt.

L'invention s'applique plus particulièrement à un substrat à base de nickel, l'aluminiure étant essentiellement un aluminiure de nickel et le métal de barrage étant également, de préférence, essentiellement du nickel.

Dans le cas où on dépose un alliage de palladium et de nickel, celui-ci comprend avantageusement environ 80 % de palladium et 20 % de nickel en poids et peut être déposé par exemple par voie électrolytique.

Dans le cas où on dépose successivement du palladium et du nickel, le premier peut être déposé par voie chimique autocatalytique et le second par pulvérisation cathodique triode.

D'autres avantages de l'invention ressortiront de la description détaillée ci-après et des dessins annexés, dans lesquels :
- les figures 1 et 2 sont des photographies représentant un échantillon traité selon la technique antérieure, respectivement avant et après un essai de corrosion à haute température ;
- la figure 3 est un graphique montrant les variations de masse par unité de surface de différents échantillons traités soumis à des essais de corrosion ;
- les figures 4, 6, 8 et 9 sont des photographies montrant des échantillons traités selon l'invention ; et
- les figures 5 et 7 sont des photographies montrant les échantillons des figures 4 et 6 respectivement après essai de corrosion.

Pour illustrer les difficultés découlant de l'utilisation du palladium dans le procédé connu de dépôt d'aluminiure modifié par un prédépôt, on a réalisé, sur un substrat en superalliage IN100, un prédépôt de palladium pur de 8 »m d'épaisseur par pulvérisation cathodique triode. L'échantillon a ensuite subi un traitement thermique de diffusion du prédépôt de 2 heures à 850°C, sous une pression totale d'air au plus égale à 1,3 mPa (10⁻⁵ torr). Un revêtement d'aluminiure de nickel de type haute activité tel que défini ci-dessus a ensuite été réalisé sur cet échantillon par cémentation activée en pack. A l'issue de l'opération finale de post-diffusion, la surface de l'échantillon était couverte d'un très grand nombre de cloques (figure 1). Un tel état de surface du revêtement rend le matériau inutilisable pour des composants de turbomachine. L'échantillon a ensuite été soumis à un essai de corrosion à haute température consistant en un cyclage thermique au four à l'air entre les températures de 850°C et 200°C environ, avec des paliers d'une heure à 850°C et avec contamination périodique de l'échantillon par du sulfate de sodium à raison de 0,5 mg/cm² tous les 50 cycles. Ce test est représentatif des sollicitations des composants des parties chaudes des turbomachines dans des conditions dites de corrosion à chaud. La résistance du revêtement à la corrosion à chaud s'est révélée très faible. Au bout de 150 cycles d'une heure, l'état de dégradation de l'échantillon est critique (figure 2) et on constate une importante corrosion par piqûres. Le gain de masse est très élevé (figure 3, courbe A). Le comportement de cet échantillon est comparable à celui d'un échantillon ayant subi une aluminisation haute activité classique en l'absence de tout prédépôt, comme on le voit à la figure 3 où la courbe B est relative à ce dernier échantillon.

On a obtenu des résultats tout à fait semblables en remplaçant le traitement d'aluminisation haute activité par un traitement d'aluminisation en pack de type basse activité et/ou en effectuant le prédépôt de palladium par voie chimique autocatalytique.

Des exemples de réalisation de l'invention sont décrites ci-après.

### Exemple 1

Sur un substrat en superalliage à base de nickel IN100, on a déposé par voie électrolytique 10 »m environ d'un alliage palladium-nickel à 20 % de nickel en masse. L'échantillon a ensuite subi un traitement thermique de diffusion de 2 h à 850°C sous une pression totale d'air au plus égale à 1,3 mPa (10⁻⁵ torr). Un revêtement d'aluminiure de nickel de type haute activité standard a ensuite été réalisé sur cet échantillon par cémentation activitée en pack. A l'issue de l'opération finale de post-diffusion, la surface de l'échantillon était exempte de la moindre cloque (figure 4). L'échantillon a été soumis au test de corrosion à chaud décrit ci-dessus à propos des échantillons traités selon la technique antérieure. On a obtenu d'excellents résultats. La courbe de variation de poids est donnée à la figure 3 (courbe C). De plus, après 1000 cycles d'une heure, on n'observe ni corrosion par piqûres, ni corrosion interne de la pièce (figure 5). A titre de comparaison, on a porté sur la figure 3 (courbe D) la variation de poids d'un échantillon de forme identique composé d'un substrat de même nature, recouvert d'un revêtement d'aluminiure modifié par le platine, de type RT22. On observe une corrosion par piqûres sur les arêtes de cet échantillon au bout de 600 cycles environ.

### Exemple 2

On a opéré comme dans l'exemple 1, en remplaçant l'aluminisation haute activité par une aluminisation de type basse activité standard. On a obtenu le même résultat (voir figure 3, courbe E), les figures 6 et 7 représentant l'échantillon respectivement avant et après l'essai de corrosion.

### Exemple 3

Cet exemple diffère de l'exemple 1 uniquement par le traitement de prédépôt. Ce dernier comprend ici deux phases d'apport de matière. Dans la première phase, on a déposé par voie chimique autocatalytique 8 »m environ de palladium pur. L'échantillon a ensuite subi un traitement thermique de diffusion de 2 heures à 850°C sous une pression totale d'air au plus égale à 1,3 mPa (10⁻⁵ torr). Dans la seconde phase, un dépôt de 3 »m environ de nickel pur a été appliqué par pulvérisation cathodique triode. L'échantillon a ensuite subi un deuxième traitement thermique de diffusion identique au premier. La figure 8 montre que l'échantillon obtenu est exempt de toutes cloques et présente un état de surface irréprochable.

A titre de comparaison, on a traité un échantillon semblable de la même façon, mais en omettant la seconde phase du prédépôt, les deux échantillons étant placés dans la même charge d'aluminisation et ayant subi le même traitement de recuit sous hydrogène. On constate que l'échantillon comparatif présentait en fin de traitement des cloques superficielles.

### Exemple 4

On a procédé comme dans l'exemple 3, mais en remplaçant le revêtement d'aluminiure haute activité par un revêtement d'aluminiure de nickel de type basse activité standard. On a obtenu un résultat semblable (figure 9). De la même façon, un échantillon de comparaison traité en omettant la seconde phase de prédépôt et dans la même charge de cément présentait en fin de traitement des cloques superficielles.

### Exemple 5

On a procédé comme dans l'exemple 4, mais en omettant le traitement thermique de diffusion entre le dépôt de palladium et le dépôt de nickel. Ici, encore, la surface de l'échantillon était exempte de toute cloque et son état de surface était irréprochable.

### Exemple 6

On a opéré comme dans l'exemple 5, en remplaçant le dépôt de nickel par un dépôt de 3 »m environ de cobalt par voie électrolytique dans les conditions ci-après :

| Composition du bain : | |
|---|---|
| - sulfate de cobalt hydraté : | 175 g/l |
| - chlorure de cobalt : | 80 g/l |
| - acide borique : | 20 g/l |

Densité de courant comprise entre 2 et 4 A/dm²
Température : 45°C.

### Exemple 7

On a opéré comme dans l'exemple 6, en remplaçant le dépôt chimique de palladium par un dépôt électrolytique réalisé dans les conditions suivantes :

| Composition du bain : | |
|---|---|
| - chlorure de palladium tétrammine : | 50 g/l |
| - hydroxyde d'ammonium | qsp pH = 8,5 |
| Densité de courant : | 2 A/dm² |
| Température : | 50°C. |

### Exemple 8

On a opéré comme dans l'exemple 7, en remplaçant le revêtement d'aluminiure basse activité par un revêtement d'aluminiure type haute activité standard.

### Exemple 9

On a opéré comme dans l'exemple 7, en remplaçant le dépôt de cobalt par un dépôt de 3 »m environ de chrome appliqué par voie électrolytique dans les conditions ci-après :

| Composition du bain : | |
|---|---|
| - anhydride chromique : | 250 g/l |
| - acide sulfurique (d=1,82) : | 2,5 g/l |

Densité de courant comprise entre 30 et 50 A/dm²
Température comprise entre 45 et 55°C.

### Exemple 10

On a opéré comme dans l'exemple 9, en remplaçant le revêtement d'aluminiure basse activité par un revêtement d'aluminiure de type haute activité standard.

Dans tous ces exemples, on a obtenu des échantillons exempts de cloques en surface et présentant un état de surface irréprochable.

Bien entendu l'invention n'est pas limitée aux modes de dépôt décrits. Le prédépôt peut être réalisé notamment par voie chimique, électrolytique, thermochimique, physique ou par pulvérisation. L'aluminisation peut être réalisée notamment par diffusion ou par voie chimique, électrolytique, thermochimique ou physique.

## Revendications

1. Procédé de protection de surface d'un substrat métallique à base de nickel, de cobalt et/ou de fer, comprenant un traitement de prédépôt suivi d'un traitement de dépôt, le traitement de dépôt comportant le dépôt et/ou la diffusion d'aluminium à la surface du substrat prétraité et le traitement de prédépôt comportant une ou plusieurs phases successives au cours desquelles on apporte de la matière qu'on dépose et/ou qu'on fait diffuser à la surface du substrat, la composition de la matière d'apport pouvant être différente d'une phase à l'autre et ladite matière d'apport contenant, lors d'une phase au moins, du palladium, caractérisé en ce que le palladium est le seul métal de la mine du platine présent dans la matière d'apport et que celle-ci contient, lors de toute phase pour laquelle elle contient du palladium et/ou d'au moins une phase ultérieure du traitement de prédépôt, au moins un métal de barrage choisi parmi le nickel, le cobalt et le chrome.

2. Procédé selon la revendication 1, caractérisé en ce que, lors du traitement de dépôt, on met en contact le substrat prétraité avec une matière d'apport contenant de l'aluminium et du chrome.

3. Procédé selon la revendication 2, caractérisé en ce que le traitement de dépôt est une aluminisation haute activité.

4. Procédé selon la revendication 2, caractérisé en ce que le traitement de dépôt est une aluminisation basse activité.

5. Procédé selon l'une des revendications précédentes, caractérisé en ce qu'au moins une phase du traitement de prédépôt comprend une opération de dépôt de matière d'apport à basse température, suivie d'une opération de diffusion à température élevée sous vide.

6. Procédé selon la revendication 5, caractérisé en ce que l'opération de diffusion est effectuée à une température d'environ 850°C sous une pression d'air au plus égale à 1,3 mPa (10⁻⁵ torr).

7. Procédé selon l'une des revendications précédentes, caractérisé en ce qu'au moins une phase du traitement de prédépôt comprend le dépôt et/ou la diffusion d'un alliage de palladium et d'au moins un métal de barrage.

8. Procédé selon la revendication 7, caractérisé en ce que le traitement de prédépôt comporte une seule phase d'apport de matière.

9. Procédé selon l'une des revendications 1 à 6, caractérisé en ce que, dans une première phase du traitement de prédépôt, la matière d'apport est formée essentiellement de palladium et que, dans une seconde phase postérieure à la première, la matière d'apport est formée essentiellement d'au moins un métal de barrage.

10. Procédé selon la revendication 9, caractérisé en ce que les première et seconde phases se suivent directement.

11. Procédé selon la revendication 10, caractérisé en ce que le traitement de prédépôt comporte deux phases d'apport de matière.

12. Procédé selon l'une des revendications précédentes, caractérisé en ce que le substrat est à base de nickel, que l'aluminiure est essentiellement un aluminiure de nickel et que le métal de barrage est essentiellement du nickel.

13. Procédé selon l'une des revendications 7 et 8, caractérisé en ce que ledit alliage comprend environ 80 % de palladium et 20 % de nickel en poids.

14. Procédé selon la revendication 13, caractérisé en ce que ledit alliage est déposé par voie électrolytique.

15. Procédé selon l'une des revendications 9 à 11, caractérisé en ce que la matière d'apport de la première phase est essentiellement du palladium et que celle de la seconde phase est essentiellement du nickel.

16. Procédé selon la revendication 15, caractérisé en ce que le palladium est déposé par voie chimique autocatalytique et le nickel par pulvérisation cathodique triode.

17. Pièce métallique à base de nickel, de cobalt et/ou de fer, protégée par le procédé selon l'une des revendications précédentes.

18. Pièce selon la revendication 17, caractérisée en ce qu'elle est destinée à constituer une partie chaude de turbomachine.

## Claims

1. Process for the surface protection of a nickel-, cobalt- and/or iron-based metallic substrate, comprising a preplating treatment followed by a plating treatment, the plating treatment comprising the plating and/or the diffusion of aluminium on the surface of the pretreated substrate and the preplating treatment comprising one or more successive phases during which the material is applied by plating and/or diffusion on the surface of the substrate, where the composition of the added material can vary from phase to phase and the said material contains palladium during at least one phase, characterised in that palladium is the only platinum-ore metal present in the material and that this material contains, during all phases for which it contains palladium and/or at least one subsequent phase of the preplating treatment, at least one of the barrier metals nickel, cobalt or chromium.

2. Process in accordance with Claim 1, characterised in that during the plating treatment, the pretreated substrate is brought into contact with a plating material containing aluminium and chromium.

3. Process in accordance with Claim 2, characterised in that the plating treatment is a high-activity aluminisation.

4. Process in accordance with Claim 2, characterised in that the plating treatment is a low-activity aluminisation.

5. Process in accordance with any of the preceding claims, characterised in that at least one phase of the preplating treatment includes an operation for the low-temperature plating of the added material followed by a high-temperature diffusion operation under vacuum.

6. Process in accordance with Claim 5, characterised in that the diffusion operation is carried out at a temperature of approximately 850°C under an air pressure at most equal to 1.3 mPa (10⁻⁵ torr).

7. Process in accordance with any of the preceding claims, characterised in that at least one phase of the preplating treatment includes the plating and/or the diffusion of an alloy of palladium and at least one barrier metal.

8. Process in accordance with Claim 7, characterised in that the preplating treatment includes a single plating phase.

9. Process in accordance with any of Claims 1 to 6, characterised in that in a first phase of the preplating treatment, the plating material is formed essentially of palladium and that in a second phase subsequent to the first, the plating material is formed essentially of at least one barrier metal.

10. Process in accordance with Claim 9, characterised in that the first and second phases are immediately consecutive.

11. Process in accordance with Claim 10, characterised in that the preplating treatment comprises two plating phases.

12. Process in accordance with any of the preceding claims, characterised in that the substrate is nickel-based, that the aluminiure is essentially a nickel aluminiure and the barrier metal is essentially nickel.

13. Process in accordance with one of Claims 7 and 8, characterised in that the said alloy consists of a weight proportion of approximately 80% palladium and 20% nickel.

14. Process in accordance with Claim 13, characterised in that the said alloy is applied by electrolysis.

15. Process in accordance with one of Claims 9 to 11, characterised in that the plating material of the first phase is essentially palladium and that of the second phase is essentially nickel.

16. Process in accordance with Claim 15, characterised in that the palladium is applied by chemical autocatalysis and the nickel by triode cathodic evaporation.

17. Nickel-, cobalt- and/or iron-based metallic component, protected by the process in accordance with one of the preceding claims.

18. Component in accordance with Claim 17, characterised in that it is designed to form one of the hot parts of a turbo-engine.

## Patentansprüche

1. Verfahren zum Oberflächenschutz eines Metallsubstrats auf der Basis von Nickel, Kobalt und/oder Eisen, das eine Vorabscheidungsbehandlung gefolgt von einer Abscheidungsbehandlung umfaßt, wobei die Abscheidungsbehandlung die Abscheidung und/oder die Diffusion von Aluminium an der Oberfläche des vorbehandelten Substrats umfaßt und die Vorabscheidungsbehandlung eine oder mehrere aufeinanderfolgende Phasen umfaßt, in deren Verlauf Material zugeführt wird, das an der Oberfläche des Substrats aufgebracht und/oder diffundiert wird, wobei die Zusammensetzung des Zufuhrmaterials von einer Phase zur anderen unterschiedlich sein kann und das Zufuhrmaterial wenigstens während einer Phase Palladium enthält,
**dadurch gekennzeichnet**,
daß Palladium das einzige Metall des Platinerzes ist, das in dem Zufuhrmaterial vorliegt, und daß dieses während der gesamten Phase, in der es Palladium enthält, und/ oder wenigstens einer späteren Phase der Vorabscheidungsbehandlung wenigstens ein Sperrmetall enthält, das aus Nickel, Kobalt und Chrom ausgewählt ist.

2. Verfahren nach Anspruch 1,
dadurch gekennzeichnet,
daß das vorbehandelte Substrat bei der Abscheidungsbehandlung mit einem Zufuhrmaterial in Kontakt gebracht wird, das Aluminium und Chrom enthält.

3. Verfahren nach Anspruch 2,
dadurch gekennzeichnet,
daß die Abscheidungsbehandlung eine hochaktive Veraluminierung ist.

4. Verfahren nach Anspruch 2,
dadurch gekennzeichnet,
daß die Abscheidungsbehandlung eine schwachaktive Veraluminierung ist.

5. Verfahren nach einem der vorhergehenden Ansprüche,
dadurch gekennzeichnet,
daß wenigstens eine Phase der Vorabscheidungsbehandlung einen Abscheidungsvorgang eines Zufuhrmaterials bei niedriger Temperatur gefolgt von einem Diffusionsvorgang bei hoher Temperatur unter Vakuum umfaßt.

6. Verfahren nach Anspruch 5,
dadurch gekennzeichnet,
daß der Diffusionsvorgang bei einer Temperatur von etwa 850°C unter einem Luftdruck von wenigstens gleich 1,3 mPA (10⁻⁵ Torr) durchgeführt wird.

7. Verfahren nach einem der vorhergehenden Ansprüche,
dadurch gekennzeichnet,
daß wenigstens eine Phase der Vorabscheidungsbehandlung die Abscheidung und/oder die Diffusion einer Palladiumlegierung und wenigstens eines Sperrmetalls beinhaltet.

8. Verfahren nach Anspruch 7,
dadurch gekennzeichnet,
daß die Vorabscheidungsbehandlung eine einzige Materialzufuhrphase aufweist.

9. Verfahren nach einem der Ansprüche 1 bis 6,
dadurch gekennzeichnet,
daß das Zufuhrmaterial in einer ersten Phase der Vorabscheidungsbehandlung im wesentlichen aus Palladium und in einer zweiten, auf die erste Phase folgenden Phase im wesentlichen aus wenigstens einem Sperrmetall gebildet ist.

10. Verfahren nach Anspruch 9,
dadurch gekennzeichnet,
daß die zweite Phase direkt auf die erste Phase folgt.

11. Verfahren nach Anspruch 10,
dadurch gekennzeichnet,
daß die Vorabscheidungsbehandlung zwei Materialzufuhrphasen beinhaltet.

12. Verfahren nach einem der vorhergehenden Ansprüche,
dadurch gekennzeichnet,
daß das Substrat Nickel als Basis hat, daß das Aluminid im wesentlichen ein Nickelaluminid ist, und daß das Sperrmetall im wesentlichen Nickel ist.

13. Verfahren nach einem der Ansprüche 7 und 8,
dadurch gekennzeichnet,
daß die Legierung etwa 80 Gew.% Palladium und 20 Gew.% Nickel aufweist.

14. Verfahren nach Anspruch 13,
dadurch gekennzeichnet,
daß die Legierung auf elektrolytischem Wege aufgebracht wird.

15. Verfahren nach einem der Ansprüche 9 bis 11,
dadurch gekennzeichnet,
daß das Zufuhrmaterial der ersten Phase im wesentlichen Palladium und das der zweiten Phase im wesentlichen Nickel ist.

16. Verfahren nach Anspruch 15,
dadurch gekennzeichnet,
daß das Palladium auf autokatalytischem, chemischem Wege und das Nickel durch Trioden-Kathodensputtern aufgebracht werden.

17. Metallteil auf der Basis von Nickel, Kobalt und/oder Eisen, das durch das Verfahren nach einem der vorhergehenden Ansprüche geschützt ist.

18. Teil nach Anspruch 17,
dadurch gekennzeichnet,
daß es zur Bildung eines heißen Teils einer Turbomaschine bestimmt ist.
